# FASCICULE DE BREVET EUROPEEN

(11) **EP 1 037 864 B1**
(45) Date de publication et mention de la délivrance du brevet: **17.10.2001**
(21) Numéro de dépôt: 98959947.7
(22) Date de dépôt: 10.12.1998
(51) Int. Cl.: C06D 5/06, C06B 23/02

(54) **COMPOSITIONS PYROTECHNIQUES GENERATRICES DE GAZ NON TOXIQUES A BASE DE PERCHLORATE D'AMMONIUM**
AMMONIUMPERCHLORAT ENTHALTENDE, PYROTECHNISCHE ZUSAMMENSETZUNGEN ZUM GENERIEREN VON EINES NICHTTOXISCHEN GASES
PYROTECHNIC MIXTURES GENERATING NON-TOXIC GASES BASED ON AMMONIUM PERCHLORATE

(30) Priorité: 12.12.1997 FR 9715745
(43) Date de publication de la demande: 27.09.2000
(73) Titulaire: SOCIETE NATIONALE DES POUDRES ET EXPLOSIFS, F-75181 Paris Cédex 04 (FR)
(72) Inventeur: FONBLANC, Gilles, F-33000 Bordeaux (FR)
(86) Numéro de dépôt international: FR9802684
(87) Numéro de publication internationale: WO9931029

(56) Documents cités:
- EP-A- 0 519 485
- EP-A- 0 718 257
- WO-A-98/08782
- WO-A-98/47836
- DE-C- 4 442 037

## Description

La présente invention se rapporte au domaine technique de la génération pyrotechnique de gaz utilisables notamment dans les systèmes de protection des occupants d'un véhicule automobile au moyen de coussins qui sont gonflés par les gaz de combustion d'un chargement pyrotechnique. Plus précisément l'invention concerne des compositions pyrotechniques générant à des températures acceptables pour la sécurité automobile des gaz propres, dits "froids", riches en azote et non-toxiques.

Pour différents besoins pyrotechniques et notamment pour assurer un gonflement correct des coussins de protection, les générateurs pyrotechniques de gaz doivent fournir en des temps extrêmement courts, de l'ordre de trente millisecondes, des gaz propres c'est-à-dire exempts de particules solides susceptibles de constituer des points chauds pouvant endommager la paroi du coussin, et non toxiques c'est-à-dire à faible teneurs en oxydes d'azote, en oxydes de carbone et en produits chlorés.

Diverses familles de compositions pyrotechniques ont été développées dans ce but.
Une première famille concerne les compositions à base d'azoture alcalin ou alcalino-terreux en présence d'un oxydant minéral comme le nitrate de potassium ou d'un oxyde métallique. Ces compositions qui peuvent le cas échéant comporter un liant présentent des inconvénients majeurs. D'une part elles produisent lors de leur combustion beaucoup de poussières qui doivent être filtrées par des systèmes de filtration relativement importants, ce qui augmente à la fois le poids et le prix du générateur. D'autre part les azotures sont des produits très toxiques qui présentent de surcroît la possibilité de former des azotures de plomb ou d'autres métaux lourds qui sont des explosifs primaires. Ces compositions sont donc difficiles à conserver dans de bonnes conditions pendant plusieurs années dans un véhicule automobile.

Une seconde famille concerne les compositions à base de nitrocellulose et de nitroglycérine. Ces compositions, encore connues sous l'appellation de "poudres à double base", sont très intéressantes car elles brûlent très vite et sans produire de poussière. Mais elles présentent toutefois l'inconvénient de ne pas être totalement stables dans le temps, phénomène qui, au fil des ans, altère l'efficacité de ces compositions dans un véhicule automobile.

Une troisième famille concerne les compositions dites "composites" constituées fondamentalement par un liant organique et par une charge minérale oxydante comme notamment un perchlorate minéral. Ces compositions sont à priori très intéressantes car elles présentent une bonne vitesse de combustion et une excellente stabilité au vieillissement.

Il a ainsi été proposé par le brevet FR-A-2 137 619 ou par son correspondant US-A-3, 723, 205 des compositions dont le liant est un chlorure de polyvinyle et dont la charge oxydante est un perchlorate d'ammonium en présence de nitrate de sodium comme capteur interne de chlore. Néanmoins l'emploi d'un liant chloré en présence de charges énergétiques est d'une mise en oeuvre délicate, notamment au plan de la sécurité et de la non toxicité des gaz générés.

Il a aussi été proposé des compositions composites constituées par un liant silicone réticulable à température ambiante, encore connu sous l'appellation de liant "RTV" (Room Temperature Vulcanizable), et de perchlorate de potassium, l'atome de potassium jouant le rôle de capteur interne de chlore. De telles compositions sont, par exemple, décrites dans les brevets FR-A-2 190 776 et FR-B-2 213 254 ou dans leurs correspondants américains US-A-3,986,908 et US-A-3,964,256. Ces compositions présentent cependant l'inconvénient de générer des gaz très riches en oxygène qui ne sont pas recherchés par les constructeurs de l'industrie automobile.

Il a alors été proposé des compositions composites constituées par un liant silicone et par un mélange de perchlorate d'ammonium et de nitrate de sodium. De telles compositions qui sont pas exemple décrites dans le brevet français FR-A-2 728 562 ou dans son correspondant américain US-A-5 610 444, génèrent bien des gaz propres, riches en azote et non toxiques mais présentent l'inconvénient de brûler à des températures très élevées.

Il a également été proposé des compositions à base de perchlorate d'ammonium et de nitrate de sodium mélangés à des composés nitrés comme des azotures ou des nitrures métalliques. Ces compositions qui sont par exemple décrites dans le brevet américain US-A-3 814 694 présentent cependant les inconvénients mentionnés précédemment à propos des compositions contenant des azotures.

Il a enfin également été proposé des compositions constituées par un mélange de perchlorate d'ammonium et de nitrate de sodium associé à un composé azoté du triazole ou du tétrazole. De telles compositions qui sont par exemple décrites dans le brevet américain US-A-4 909 549 génèrent bien des gaz propres, riches en azote mais ces gaz sont relativement toxiques et doivent être dilués avec l'air pour pouvoir être utilisés en sécurité automobile.
L'homme de métier est ainsi toujours à la recherche de compositions pyrotechniques qui présentent un allumage facile, une combustion entretenue et qui génèrent, à des températures acceptables pour la sécurité automobile, des gaz propres, riches en azote et non toxiques. L'objet de la présente invention est précisément de proposer de telles compositions.

L'invention concerne donc une composition pyrotechnique génératrice de gaz comprenant notamment un liant réducteur réticulé, des additifs et une charge oxydante principale comprenant au moins un mélange de perchlorate d'ammonium associé à un capteur de chlore choisi dans le groupe constitué par le nitrate de sodium, le carbonate de lithium et le carbonate de potassium, le rapport pondéral perchlorate d'ammonium/ capteur de chlore étant inférieur à 5,0 caractérisé en ce que la teneur pondérale du dit liant représente au maximum 10% du poids total de la composition, en ce que la teneur pondérale de la dite charge oxydante principale est comprise entre 50% et 75% du poids total de la composition et en ce que les dits additifs contiennent au moins un composé du cuivre choisi dans le groupe constitué par l'oxyde cuivrique CuO et par le nitrate basique de cuivre Cu(NO₃)₂,3Cu(OH)₂ et contiennent au moins un composé organique azoté choisi dans le groupe constitué par la nitroguanidine, le nitrate de guanidinium, l'oxamide, le dicyandiamide de formule C₂H₄N₄ et les cyanamides métalliques.

Selon un premier mode préféré de réalisation de l'invention le dit liant est choisi dans le groupe constitué par les liants réticulables à base de résine silicone, par les liants réticulables à base de résine époxy et par les caoutchoucs polyacryliques à terminaisons réactives, comme notamment les terminaisons époxy ou hydroxyles. La teneur pondérale du dit liant sera avantageusement comprise entre 6% et 10% du poids total de la composition et la teneur pondérale de la dite charge oxydante principale sera alors avantageusement comprise entre 70% et 75% du poids total de la composition. Avantageusement encore le rapport pondérale perchlorate d'ammonium/capteur de chlore sera inférieur à 4,0 et préférentiellement inférieur à 1,5.

Un capteur de chlore préféré est le nitrate de sodium et dans ce cas selon un second mode préféré de réalisation de l'invention, la dite charge oxydante principale sera constituée par des particules de perchlorate d'ammonium et de nitrate de sodium coprécipités. De telles particules sont par exemple obtenues par atomisation d'une solution de perchlorate d'ammonium et de nitrate de sodium et évaporation de l'eau contenue dans les gouttelettes ainsi obtenues. Cette atomisation et cette évaporation peuvent être réalisés à l'aide des appareils habituellement utilisés pour obtenir des granulés de sels coprécipités. Lorsque la charge oxydante principale contient, à côté du nitrate de sodium, d'autres capteurs de chlore, il est également possible de faire participer ces derniers à la coprécipitation.

Les particules de perchlorate d'ammonium et de nitrate de sodium coprécipités ont en général une granulométrie comprise entre 10*µ*m et 50*µ*m.

Selon un quatrième mode préféré de réalisation de l'invention le rapport pondéral perchlorate d'ammonium/capteur de chlore est voisin de 0,95.

Selon un cinquième mode préféré de réalisation de l'invention, les cyanamides métalliques seront choisis parmi les cyanamides de sodium, de zinc et de cuivre. Le cyanamide de zinc de formule ZnCN₂ est particulièrement préféré.

Selon un sixième mode préféré de réalisation de l'invention la dite charge oxydante principale contient également du perchlorate de potassium. Dans ce cas la teneur pondérale de la dite charge en perchlorate de potassium sera avantageusement sensiblement voisine de 1,7 fois sa teneur pondérale en perchlorate d'ammonium.

Grâce à leur faible teneur en liant et grâce à la présence d'additifs réactifs à côté de la charge principale oxydante à base de perchlorate d'ammonium et de capteur de chlore, les compositions selon l'invention présentent l'avantage de s'allumer facilement et de brûler à des températures modérées, inférieures ou égales à 2200°K, voire souvent inférieure ou égales à 2000°K, tout en produisant des gaz propres, riches en azote et non toxiques qui conviennent bien pour gonfler des coussins de protection pour occupants de véhicules automobiles.
Lorsque le liant, à l'état non réticulé, se trouve déjà à l'état solide, comme cela est fréquemment le cas avec les liants à base de résine époxy, la fabrication et la mise en forme des compositions selon l'invention se fera avantageusement par pastillage. Dans ce cas les différents constituants solides de la composition sont broyés séparément à des granulométries comprises entre 10 et 50 micromètres puis sont mélangés en phase sèche. Le mélange ainsi réalisé est calibré par passage sur une trémie et comprimé à sec sous forme de pastilles ou de disques. La polymérisation du liant réticulable est effectuée par cuisson à chaud, en général pendant deux heures et demie à 100°C ou pendant trente minutes à 120°C.

Lorsque le liant, à l'état non réticulé, se trouve encore à l'état liquide, comme cela est le cas avec les caoutchoucs polyacryliques à terminaisons réactives, avec les liants à base de résine silicone, mais aussi avec certains liants à base de résine époxy, la fabrication et la mise en forme des compositions selon l'invention se fera avantageusement par extrusion à tempérante dite "ambiante", c'est-à-dire voisine de 20°C. Pour ce faire on introduit dans une extrudeuse à vis régulée en température le liant, en général dilué dans un solvant, par exemple le trichloréthylène, la méthyléthylcétone ou le toluène. On ajoute alors les constituants solides broyés comme précédemment décrit et on extrude la pâte obtenue à la géométrie choisie, par exemple sous forme de brin tubulaire, de couronne lobée multiperforée ou de cylindre multiperforé. Après découpage à la longueur voulue et élimination du solvant par séchage on provoque la polymérisation du liant réticulable par cuisson.

On donne ci-après une description détaillée d'une réalisation préférée de l'invention.

Les compositions selon l'invention se présentent donc fondamentalement comme des compositions pyrotechniques composites constituées essentiellement par un liant réducteur réticulable, par une charge oxydante principale à base de perchlorate d'ammonium et d'au moins un capteur de chlore et par des additifs réactifs.

Le liant est un liant réducteur réticulable dont la teneur pondérale représente au maximum 10% du poids total de la composition. Les compositions selon l'invention sont donc des compositions à faible teneur en liant. Préférentiellement la teneur pondérale en liant sera comprise entre 6 et 10%. Les liants préférés sont les liants réducteurs à base de résine époxy, à base de résine silicone, ou à base de caoutchoucs polyacryliques à terminaisons hydroxyles ou à terminaisons époxy.

Avant réticulation, ces différents liants peuvent se trouver soit à l'état liquide soit à l'état solide sous forme de poudre à mouler polymérisable à basse température. Les premiers seront préférés pour les compositions destinées à être mises en forme par extrusion tandis que les seconds seront préférés pour les compositions destinées à être mise en forme par pastillage.

La teneur pondérale de la charge oxydante principale est comprise entre 50% et 75% du poids total de la composition, préférentiellement elle sera comprise entre 70% et 75%. Cette charge oxydante principale contient obligatoirement un mélange de perchlorate d'ammonium et d'un capteur de chlore choisi parmi le nitrate de sodium, le carbonate de lithium et le carbonate de potassium. Le capteur de chlore sera souvent du nitrate de sodium. Le rapport pondéral perchlorate d'ammonium/capteur de chlore sera inférieur à 5,0 et avantageusement inférieur à 4,0. De manière à garantir un taux très faible en oxydes d'azote et une température de combustion inférieure à 2200°K, souvent voisine de 2000°K, le rapport pondéral perchlorate d'ammonium/capteur de chlore sera préférentiellement inférieur à 1,5 et souvent voisin de 0,95.

Afin de favoriser encore plus la fixation du chlore provenant du perchlorate d'ammonium, on pourra avantageusement utiliser des particules de perchlorate d'ammonium coprécipité avec le capteur de chlore, notamment lorsque ce dernier est du nitrate de sodium.
Par ailleurs la charge oxydante principale pourra également, à côté du perchlorate d'ammonium, contenir du perchlorate de potassium qui possède, grâce à l'ion potassium, un capteur de chlore interne

Afin d'améliorer encore la qualité des gaz produits et de garantir un bon allumage et une bonne tenue en combustion des compositions selon l'invention, ces dernières contiennent, à côté de la charge oxydante principale, des additifs réactifs qui comprennent d'une part un composé du cuivre choisi dans le groupe constitué par l'oxyde cuivrique CuO et par le nitrate basique de cuivre Cu(NO₃)₂, 3Cu(OH)₂ et d'autre part un composé organique azoté choisi dans le groupe constitué par la nitroguanidine, le nitrate de guanidinium, l'oxamide, le dicyandiamide et les cyanamides métalliques. Parmi les cyanamides métalliques sont préférés les cyanamides de sodium, de zinc et de cuivre et plus particulièrement le cyanamide de zinc ZnCN₂.

Il est possible d'incorporer à la composition, à côté des dits additifs réactifs, des additifs supplémentaires. Pour les compositions destinées à être mises en forme par extrusion il est par exemple possible d'incorporer comme additif supplémentaire des microperles de silicone. Les constituants de la charge oxydante principale ainsi que les divers additifs utilisables dans le cadre de l'invention se présentent sous forme solide et seront broyés finement, en général à des granulométries comprises entre 10 et 50 µm, avant d'être utilisés pour la formulation et la mise en forme des compositions.

Les exemples qui suivent illustrent certaines possibilités de mise en oeuvre de l'invention sans limiter la portée.

### Exemples 1 à 31

On a fabriqué et mis sous forme de pastilles de diamètre 7mm les compositions suivantes dont la charge oxydante est constituée par le mélange NH₄ClO₄+NaNO₃. Le liant a été broyé à une granulométrie comprise entre 20 et 30 µm, le perchlorate d'ammonium à une granulométrie comprise entre 10 et 50 *µ*m, le nitrate de sodium et les composés organiques azotés à une granulométrie voisine de 30 µm, et les composés du cuivre à une granulométrie de quelques µm.

Lorsque le perchlorate d'ammonium et le nitrate de sodium sont utilisés sous forme de particules coprécipitées, il n'est pas nécessaire de procéder à un broyage préalable, en effet ces particules ont une granulométrie comprise entre 10 et 50 *µ*m, souvent voisine de 20*µ*m.

Le tableau n°1 qui suit résume les teneurs pondérales des différentes compositions en pourcents.

Les abréviations utilisées ont les significations suivantes :
- PA/NS =: rapport pondéral perchlorate d'ammonium/nitrate de sodium,
- NGu =: nitroguanidine,
- NG =: nitrate de guanidinium,
- Oxam =: oxamide,
- NBCu =: nitrate basique de cuivre,
- Rdt =: rendement gazeux (en moles pour 100g de composition).
- Sil. =: silicone CH = NH₄ClO₄+NaNO₃
- Epo. =: époxy Ex = exemple

**TABLEAU N°1**

| **Ex.** | **Liant** | | **CH** | **PA/NS** | **CuO** | **.NBCu** | **.NG.** | **NGu.** | **Oxam.** | **Rdt.** |
|---|---|---|---|---|---|---|---|---|---|---|
| | **Sil.** | **epo.** | | | | | | | | |
| 1 | - | 4 | 75 | 0,95 | 13 | - | - | 8 | - | 2,3 |
| 2 | - | 6 | 75 | 0,95 | - | 11 | 8 | - | - | 2,5 |
| 3 | - | 5 | 75 | 0,95 | 12 | - | - | 8 | - | 2,4 |
| 4 | - | 6 | 75 | 0,95 | 11 | - | 8 | - | - | 2,4 |
| 5 | 6 | - | 75 | 0,95 | 11 | - | 8 | - | - | 2,4 |
| 6 | - | 6 | 75 | 0,95 | 10 | - | 9 | - | - | 2,5 |
| 7 | - | 6 | 75 | 0,95 | - | 11 | - | 8 | - | 2,6 |
| 8 | - | 7 | 75 | 0,95 | - | 11 | 7 | - | - | 2,55 |
| 9 | - | 6 | 70 | 0,95 | 16 | - | - | 8 | - | 2,3 |
| 10 | - | 7 | 70 | 0,95 | 16 | - | 7 | - | - | 2,3 |
| 11 | - | 6 | 75 | 0,95 | 11 | - | - | 8 | - | 2,4 |
| 12 | - | 7 | 75 | 0,95 | 11 | - | 7 | - | - | 2,4 |
| 13 | 6 | - | 75 | 0,95 | 11 | - | - | 8 | - | 2,4 |
| 14 | - | 6 | 75 | 0,95 | 8 | - | 11 | - | - | 2,55 |
| 15 | - | 7 | 75 | 0,95 | 9 | - | 9 | - | | 2,5 |
| 16 | - | 7 | 75 | 0,95 | 11 | - | - | 7 | - | 2,4 |
| 17 | 8 | - | 77 | 0,95 | 10 | - | 5 | - | - | 2,4 |
| 18 | - | 8 | 75 | 0,95 | - | 9 | 8 | - | - | 2,61 |
| 19 | 8 | - | 75 | 0,95 | 12 | - | - | 5 | | 2,3 |
| 20 | - | 8 | 75 | 0,95 | 9 | - | 8 | - | - | 2,6 |
| 21 | - | 7 | 70 | 0,95 | 11 | - | 12 | - | - | 2,5 |
| 22 | 8 | - | 70 | 0,95 | 14 | - | 8 | - | - | 2,3 |
| 23 | 8 | - | 75 | 0,95 | 9 | - | 8 | - | - | 2,5 |
| 24 | - | 6 | 70 | 0,95 | 11 | - | - | 13 | - | 2,5 |
| 25 | - | 8 | 75 | 0,95 | 9 | - | - | 8 | - | 2,5 |
| 26 | - | 7 | 70 | 0,95 | 8 | - | 15 | - | - | 2,7 |
| 27 | 8 | - | 77 | 0,95 | 5 | - | 10 | - | | 2,6 |
| 28 | 8 | - | 75 | 0,95 | 9 | - | - | 8 | | 2,5 |
| 29 | - | 6 | 73 | 0,95 | 6 | - | - | 15 | | 2,5 |
| 30 | 8 | - | 70 | 0,95 | 14 | - | - | 8 | | 2,3 |
| 31 | - | 8 | 75 | 0,95 | 9 | - | - | - | 8 | 2,5 |

L'évaluation théorique des performances de ces compositions dans un générateur de gaz pour coussin de 60 litres figure dans le tableau n°2 qui suite.
Les abréviations utilisées ont le significations suivantes :
- TcK=: température de combustion en degrés Kelvin.
- COppm =: teneur des gaz en monoxyde de carbone exprimée en ppm (ramenée à un volume de 2,5m³).
- NOxppm =: teneur globale des gaz en oxydes d'azote exprimée en ppm (ramenée à un volume de 2,5m³).
- rés. Tc =: teneur globale des gaz en résidus solides, exprimée en pourcents, à la température de combustion.
- rés. 1000°K =: teneur globale des gaz à 1000K° en résidus solides, exprimées en pourcents. (1000°K correspondent approximativement à la température en sortie de générateur).

**TABLEAU N°2**

| **Exemple** | **TcK.** | **COppm.** | **NOxppm.** | **résTc.** | **rés 1000K** |
|---|---|---|---|---|---|
| 1 | 1570 | 0 | 11 | 39 | 39 |
| 2 | 1636 | 0 | 12 | 32 | 33 |
| 3 | 1640 | 0 | 13 | 37 | 38 |
| 4 | 1650 | 0 | 13 | 35 | 37 |
| 5 | 1660 | 0 | 13 | 36 | 38 |
| 6 | 1686 | 0 | 14 | 34 | 36 |
| 7 | 1693 | 0 | 17 | 32 | 33 |
| 8 | 1703 | 0 | 15 | 32 | 33 |
| 9 | 1720 | 0 | 16 | 38 | 40 |
| 10 | 1730 | 0 | 16 | 38 | 40 |
| 11 | 1735 | 0 | 17 | 35 | 37 |
| 12 | 1745 | 0 | 17 | 35 | 37 |
| 13 | 1750 | 0 | 18 | 36 | 38 |
| 14 | 1754 | 0 | 17 | 32 | 34 |
| 15 | 1809 | 0 | 20 | 32 | 35 |
| 16 | 1815 | 0 | 21 | 34 | 37 |
| 17 | 1830 | 0 | 20 | 37 | 39 |
| 18 | 1858 | 0 | 21 | 29 | 32 |
| 19 | 1880 | 0 | 23 | 37 | 41 |
| 20 | 1890 | 0 | 23 | 32 | 34 |
| 21 | 1890 | 0 | 22 | 32 | 35 |
| 22 | 1910 | 0 | 24 | 37 | 41 |
| 23 | 1920 | 0 | 29 | 34 | 37 |
| 24 | 1925 | 0,1 | 26 | 31 | 35 |
| 25 | 1960 | 0,1 | 27 | 30 | 34 |
| 26 | 1965 | 0,2 | 26 | 28 | 32 |
| 27 | 1970 | 0,1 | 27 | 30 | 35 |
| 28 | 1990 | 0,2 | 29 | 33 | 37 |
| 29 | 1990 | 0,2 | 31 | 25 | 30 |
| 30 | 1990 | 0,2 | 26 | 36 | 41 |
| 31 | 2000 | 0,3 | 26 | 30 | 35 |

Il ressort des tableaux 1 et 2 que les diverses compositions essayées satisfont aux objectifs de l'invention, les compositions 1 à 21 étant particulièrement intéressantes par leurs températures de combustion très modérées et du fait que pour ces compositions il y a une quasi-égalité entre les valeurs obtenues pour les résidus solides à la température de combustion et celles obtenues à 1000°K, ce qui signifie que pour ces compositions l'intégralité des résidus solides est formée dans la chambre de combustion, avant filtration.

### Exemples 32 à 39

Le tableau n°3 qui suit présente d'autres compositions selon l'invention avec leur évaluation théorique. Les abréviations utilisées sont les mêmes que précédemment la nouvelle abréviation "DCDA" représentant le dicyandiamide.

**Tableau n°3**

| Exemple | 32 | 33 | 34 | 35 | 36 | 37 | 38 | 39 |
|---|---|---|---|---|---|---|---|---|
| Liant épo | 7 | 6 | 6 | 8 | 5 | 5 | 5 | 5 |
| NH4ClO4 + NaNO3 | 70 | 75 | 75 | 38 | 38 | 65 | 44 + 10 | 22 - |
| PA/NS | 1,42 | 1,42 | 1,42 | 1,42 | 1,42 | 2,1 | | |
| KClO₄ | - | - | - | 37 | 37 | - | - | 37 |
| Li₂CO₃ | 6 | - | - | - | - | 10 | 21 | 16 |
| CuO | 16 | 8 | 10 | 9 | 9 | 11 | 11 | 11 |
| NG | - | 11 | 5 | 8 | 6 | - | - | - |
| DCDA | - | - | - | - | 5 | 9 | 9 | 9 |
| Oxam | - | - | 4 | - | | - | - | - |
| Tck | 1870 | 1896 | 1898 | 1978 | 1990 | 2002 | 1940 | 1960 |
| Rdt | 2,5 | 2,7 | 2,6 | 2,2 | 2,2 | 2,6 | 2,34 | 1,93 |
| COppm | 0 | 0 | 0 | 0,2 | 0,2 | 0,45 | 0,6 | 0,4 |
| NOxppm | 21 | 23 | 22 | 26 | 29 | 20 | 11 | 18 |
| rés.Tc | 32 | 26 | 27 | 31 | 31 | 25 | 30 | 37 |
| rés.1000K | 35 | 29 | 31 | 39 | 39 | 34 | 36 | 45 |

### Résultats complémentaires

Les pastilles des exemples 11, 25, 37, 38 et 39 ont servi à remplir des générateurs de gaz pour coussin de 60 litres. Ces générateurs ont été placés dans des containers de 60 litres et allumés. On a mesuré la température de combustion réelle des chargements ainsi que les teneurs en monoxyde de carbone et en oxydes d'azote des gaz à l'intérieur des dits containers à l'aide de tubes "DRAEGER"®.

Les résultats ont été les suivants :
- chargement constitué à partir des pastilles de l'exemple 11 :
   température de combustion : 1735°K
   teneur en oxydes d'azote : 1500-2500ppm
   teneur en monoxyde de carbone : 400 ppm.
- chargement constitué à partir des pastilles de l'exemple 25 :
   température de combustion : 1960°K
   teneur en oxydes d'azote : 1500-2000 ppm
   teneur en monoxyde de carbone : 1000 ppm.
- chargement constitué à partir des pastilles de l'exemple 37 :
   température de combustion : 2002°K
   teneur en oxydes d'azote : 1500 ppm
   teneur en monoxyde de carbone : 1500 ppm.
- chargement constitué à partir des pastilles de l'exemple 38 :
   température de combustion : 1940°K
   teneur en oxydes d'azote : 700 ppm
   teneur en monoxyde de carbone : >3000 ppm.
- chargement constitué à partir des pastilles de l'exemple 39 :
   température de combustion : 1960°K
   teneur en oxydes d'azote : 900 ppm
   teneur en monoxyde de carbone : 1200 ppm.

## Revendications

1. Composition pyrotechnique génératrice de gaz comprenant notamment un liant réducteur réticulé, des additifs et une charge oxydante principale comprenant au moins un mélange de perchlorate d'ammonium associé à un capteur de chlore choisi dans le groupe constitué par le nitrate de sodium, le carbonate de lithium et le carbonate de potassium, le rapport pondéral perchlorate d'ammonium/capteur de chlore étant inférieur à 5,0 **caractérisée en ce que** la teneur pondérale du dit liant représente au maximum 10% du poids total de la composition, **en ce que** la teneur pondérale de la dite charge oxydante principale est comprise entre 50% et 75% du poids total de la composition, et **en ce que** les dits additifs contiennent au moins un composé du cuivre choisi dans le groupe constitué par l'oxyde cuivrique CuO et par le nitrate basique de cuivre Cu(NO₃)₂, 3Cu(OH)₂ et contiennent au moins un composé organique azoté choisi dans le groupe constitué par la nitroguanidine, le nitrate de guanidinium, l'oxamide, le dicyandiamide et les cyanamides métalliques.

2. Composition selon la revendication 1 **caractérisée en ce que** le dit liant est choisi dans le groupe constitué par les liants réducteurs réticulables à base de résine silicone, par les liants réducteurs réticulables à base de résine époxy et par les caoutchoucs polyacryliques à terminaisons réactives.

3. Composition selon la revendication 2 **caractérisée en ce que** la teneur pondérale du dit liant est comprise entre 6% et 10% du poids total de la composition.

4. Composition selon la revendication 3 **caractérisée en ce que** la teneur pondérale de la dite charge oxydante principale est comprise entre 70% et 75% du poids total de la composition.

5. Composition selon la revendication 4 **caractérisée en ce que** le rapport pondéral perchlorate d'ammonium/capteur de chlore est inférieur à 4,0.

6. Composition selon la revendication 1 **caractérisé en ce que** le rapport pondéral perchlorate d'ammonium/capteur de chlore est inférieur à 1,5.

7. Composition selon la revendication 1 **caractérisée en ce que** la dite charge oxydante principale comprend du perchlorate d'ammonium et du nitrate de sodium coprécipités.

8. Composition selon la revendication 7 **caractérisé en ce que** les particules de perchlorate d'ammonium et de nitrate de sodium coprécipités ont une granulométrie comprise entre 10 *µ*m et 50 *µ*m.

9. Composition selon la revendication 6 **caractérisée en ce que** le rapport pondéral perchlorate d'ammonium/capteur de chlore est voisin de 0,95.

10. Composition selon la revendication 1 **caractérisée en ce que** les dites cyanamides métalliques sont constitués par les cyanamides de sodium, de zinc et de cuivre.

11. Composition selon la revendication 10 **caractérisé en ce que** le dit cyanamide métallique est le cyanamide de zinc ZnCN₂.

12. Composition selon l'une quelconque des revendications 1 à 11 **caractérisée en ce que** la dite charge oxydante principale contient également du perchlorate de potassium.

## Patentansprüche

1. Gaserzeugende pyrotechnische Zusammensetzung, die insbesondere ein vernetztes reduzierendes Bindemittel, Additive und einen vorwiegend enthaltenen oxidierenden Füllstoff enthält, der mindestens ein Gemisch von Ammoniumperchlorat in Kombination mit einem Chloreinfänger, der unter Natriumnitrat, Lithiumcarbonat und Kaliumcarbonat ausgewählt ist, umfaßt, wobei das Gewichtsverhältnis Ammoniumperchlorat/Chloreinfänger kleiner als 5,0 ist, **dadurch gekennzeichnet, daß** der Gewichtsanteil des Bindemittels höchstens 10 % des Gesamtgewichts der Zusammensetzung entspricht, daß der Gewichtsanteil des vorwiegend enthaltenen oxidierenden Füllstoffs im Bereich von 50 bis 75 % des Gesamtgewichts der Zusammensetzung liegt und daß die Additive mindestens eine Kupferverbindung, die unter Kupferoxid CuO und basischem Kupfernitrat Cu(NO₃)₂,3Cu(OH)₂ ausgewählt ist, und mindestens eine organische, stickstoffhaltige Verbindung umfassen, die unter Nitroguanidin, Guanidiniumnitrat, Oxamid, Dicyandiamid und den Metallcyanamiden ausgewählt ist.

2. Zusammensetzung nach Anspruch 1, **dadurch gekennzeichnet, daß** das Bindemittel unter den vernetzbaren reduzierenden Bindemitteln auf Siliconharzbasis, den vernetzbaren reduzierenden Bindemitteln auf Epoxidharzbasis und den Polyacrylkautschuken mit reaktionsfähigen Enden ausgewählt ist.

3. Zusammensetzung nach Anspruch 2, **dadurch gekennzeichnet, daß** der Gewichtsanteil des Bindemittels im Bereich von 6 bis 10 % des Gesamtgewichts der Zusammensetzung liegt.

4. Zusammensetzung nach Anspruch 3, **dadurch gekennzeichnet, daß** der Gewichtsanteil des vorwiegend enthaltenen oxidierenden Füllstoffs im Bereich von 70 bis 75 % des Gesamtgewichts der Zusammensetzung liegt.

5. Zusammensetzung nach Anspruch 4, **dadurch gekennzeichnet, daß** das Gewichtsverhältnis Ammoniumperchlorat/Chloreinfänger kleiner als 4,0 ist.

6. Zusammensetzung nach Anspruch 1, **dadurch gekennzeichnet, daß** das Gewichtsverhältnis Ammoniumperchlorat/Chloreinfänger kleiner als 1,5 ist.

7. Zusammensetzung nach Anspruch 1, **dadurch gekennzeichnet, daß** der vorwiegend enthaltene oxidierende Füllstoff Ammoniumperchlorat und Natriumnitrat umfaßt, die durch gemeinsame Fällung erhalten wurden.

8. Zusammensetzung nach Anspruch 7, **dadurch gekennzeichnet, daß** die durch gemeinsame Fällung von Ammoniumperchlorat und Natriumnitrat erhaltenen Partikel eine Größe von 10 bis 50 µm aufweisen.

9. Zusammensetzung nach Anspruch 6, **dadurch gekennzeichnet, daß** das Gewichtsverhältnis Ammoniumperchlorat/Chloreinfänger etwa 0,95 beträgt.

10. Zusammensetzung nach Anspruch 1, **dadurch gekennzeichnet, daß** die Metallcyanamide aus Natrium-, Zink- und Kupfercyanamid bestehen.

11. Zusammensetzung nach Anspruch 10, dadurch gekennzeichent, daß es sich bei dem Metallcyanamid um Zinkcyanamid ZnCN₂ handelt.

12. Zusammensetzung nach einem der Ansprüche 1 bis 11, **dadurch gekennzeichnet, daß** der vorwiegend enthaltene oxidierende Füllstoff außerdem Kaliumperchlorat enthält.

## Claims

1. Pyrotechnic composition generating gas comprising in particular a crosslinked reducing binder, additives and a main oxidizing charge comprising at least one mixture of ammonium perchlorate associated with a chlorine captor selected from the group consisting of sodium nitrate, lithium carbonate and potassium carbonate, the weight ratio of ammonium perchlorate/chlorine captor being less than 5.0, **characterized in that** the concentration by weight of the said binder represents at most 10 % of the total weight of the composition, **in that** the composition by weight of the said main oxidizing charge lies between 50 % and 75 % of the total weight of the composition, and **in that** the said additives contain at least one copper compound selected from the group consisting of cupric oxide CuO and basic copper nitrate Cu(NO₃)₂, 3Cu(OH)₂, and contain at least one nitrogen-containing organic compound selected from the group consisting of nitroguanidine, guanidinium nitrate, oxamide, dicyandiamide and metallic cyanamides.

2. Composition according to claim 1, **characterized in that** the said binder is selected from the group consisting of crosslinkable reducing binders based on silicone resin, by crosslinkable reducing binders based on epoxy resin, and by polyacrylic rubbers with reactive end groups.

3. Composition according to claim 2, **characterized in that** the concentration by weight of the said binder lies between 6 % and 10 % of the total weight of the composition.

4. Composition according to claim 3, **characterized in that** the concentration by weight of the said main oxidizing charge lies between 70 % and 75 % of the total weight of the composition.

5. Composition according to claim 4, **characterized in that** the weight ratio of ammonium perchlorate/chlorine captor is less than 4.0.

6. Composition according to claim 1, **characterized in that** the weight ratio of ammonium perchlorate/chlorine captor is less than 1.5.

7. Composition according to claim 1, **characterized in that** the said main oxidizing charge comprises coprecipitated ammonium perchlorate and sodium nitrate.

8. Composition according to claim 7, **characterized in that** the particles of coprecipitated ammonium perchlorate and sodium nitrate have a particle size of between 10 *µ*m and 50 *µ*m.

9. Composition according to claim 6, **characterized in that** the weight ratio of ammonium perchlorate/chlorine captor is close to 0.95.

10. Composition according to claim 1, **characterized in that** the said metallic cyanamides consist of sodium, zinc and copper cyanamides.

11. Composition according to claim 10, **characterized in that** the said metallic cyanamide is zinc cyanamide ZnCN₂.

12. Composition according to any one of claims 1 to 11, **characterized in that** the said main oxidizing charge also contains potassium perchlorate.
